# EUROPÄISCHE PATENTSCHRIFT

(11) **EP 0 050 343 B1**
(45) Veröffentlichungstag und Bekanntmachung des Hinweises auf die Patenterteilung: **18.01.1984**
(21) Anmeldenummer: 81108457.3
(22) Anmeldetag: 17.10.1981
(51) Int. Cl.: C25D 3/48, C25D 3/50, C25D 3/04, C25D 5/12, C25D 5/34, C25D 5/50, C23F 1/00, C23F 17/00, C23G 1/00, H01L 21/00

(54) **Mit Edelmetall beschichtetes Molybdän und Verfahren zu seiner Herstellung**
Molybdenum coated with a noble metal and process for its production
Molybdène enduit de métal précieux et son procédé de fabrication

(30) Priorität: 21.10.1980 DE 3039658
(43) Veröffentlichungstag der Anmeldung: 28.04.1982
(73) Patentinhaber: Licentia Patent-Verwaltungs-GmbH, 60596 Frankfurt (DE)
(72) Erfinder: Pikorz, Wolfgang, Ing.-grad., D-4788 Warstein 2 (DE); Sonntag, Alois, Dipl.-Phys., D-4788 Warstein 2 (DE); Scheuermann, Hans, Ing.-grad., D-4788 Warstein 2 (DE)
(74) Vertreter: Lertes, Kurt, Dr.

## Beschreibung

Die Erfindung betrifft Molybdän, das mit einem Edelmetall beschichtet ist, und ein Verfahren, eine solche Schichtenfolge herzustellen.

Derartige Schichtenfolgen finden in der Halbleitertechnologie vielfach Verwendung als Kontaktmaterial, weil der thermische Ausdehnungskoeffizient des als Halbleitermaterial verwendeten Siliziums und der thermische Ausdehnungskoeffizient des als Kontaktmaterial verwendeten Molybdäns einander ähnlich sind und daher auch bei wechselnden Betriebstemperaturen keine oder nur geringe Wärmespannungen auftreten. Üblicherweise wird das Molybdän, das etwa in Form von Scheiben mit einer Scheibendicke von ungefähr 0,5 bis einigen mm verwendet wird, mit einem Edelmetall beschichtet, wodurch einmal ein günstiger elektrischer Übergangswiderstand erzielt wird. Zum anderen schützt das Edelmetall den Molybdänkontakt vor einer Oxidation der Oberfläche und vor dem Angriff aggressiver Chemikalien, die im Verlauf weiterer Verfahrensschritte während einer Ätzbehandlung auf den Halbleiterkörper einwirken, dessen Form und Eigenschaften ausbilden, den Molybdän-Kontakt während dieser Ätzbehandlung jedoch nicht beschädigen dürfen.

Wegen des hohen Preises der Edelmetalle ist eine möglichst dünne Beschichtung an sich erstrebenswert; doch darf eine gewisse Mindestschichtdicke des Edelmetalls nicht unterschritten werden, weil sonst keine hinreichende Ätzbeständigkeit mehr gewährleistet ist. So ist etwa bei Gold als Beschichtungsmaterial eine genügende Ätzbeständigkeit nur dann gegeben, wenn die Schichtdicke wenigstens 1,5 ... 3 µm beträgt. Bei Schichtdicken unter 1,5 jim treten Poren auf, wodurch sich beim Ätzen Angriffe des Basismaterials Molybdän nicht vermeiden lassen. Daher konnte bisher in der Praxis auf eine dickere Goldschicht nicht verzichtet werden. Hinzu kommt, daß durch dünnere Schichtdicken des Beschichtungsmaterials höhere Kosten beim Basismaterial entstehen, weil dieses besser und gleichmäßiger vorbereitet sein muß. Außerdem ist die hohe mechanische Empfindlichkeit solcher dünnen Schichten nachteilig. Wenn beispielsweise aus dem mit Gold beschichteten Molybdänblech Ronden gestanzt werden sollen, was zweckmäßig und daher allgemein üblich ist. sind wegen dieser mechanischen Empfindlichkeit sogar Schichtdicken des Edelmetalls von etwa 5 µm erforderlich. Bei kleineren Scheibendurchmessern, beispielsweise Durchmessern von etwa 6 mm, müssen die Edelmetallschichtdicken bis zu 10 µm betragen.

Es sind Versuche bekannt geworden, Edelmetalle, wie etwa Gold, durch andere preiswerte Metalle zu ersetzen. Fast alle unedleren Metalle weisen jedoch eine viel zu geringe Ätzbeständigkeit auf und sind schon aus diesem Grunde ungeeignet. Geeignet erscheint allenfalls Chrom, das aufgedampft oder galvanisch aufgebracht wird und sowohl eine gute Haftfestigkeit als auch eine gute Ätzbeständigkeit zeigt.

Nachteilig bei einer Beschichtung mit Chrom ist jedoch, daß dann schlechte und vor allem schwankende Übergangswiderstände zu verzeichnen sind, die eine allgemeine Verwendung ausschließen. Diese schwankenden Übergangswiderstände des Chroms sind wahrscheinlich auf Oxidationsvorgänge an der Oberfläche zurückzuführen, die zufällig und unregelmäßig auftreten und nicht gezielt zu beeinflussen sind. Im Verlauf des Herstellungsverfahrens eines Halbleiterbauelementes, für das die Molybdänscheiben verwendet werden, treten nämlich vom Anlegieren des diffundierten Siliziumkörpers an die einseitig mit Chrom beschichtete Molybdänscheibe bis zum Einbau in ein hermetisch abgeschlossenes Gehäuse während mehrerer Arbeitsschritte Temperaturen über 100°C auf, wodurch offensichtlich die genannten Oxidationsvorgänge gefördert werden.

Die schlechten und schwankenden Übergangswiderstände werden besonders bei einer galvanischen Beschichtung des Chroms beobachtet, lassen sich aber auch bei aufgedampftem Chrom nicht vermeiden. Hinzu kommt, daß bei einer Beschichtung durch Aufdampfen ein umständliches und erheblich teureres Verfahren angewendet werden muß. Der Vorteil des gegenüber dem Edelmetall preislich günstigeren Chroms wird durch das unwirtschaftliche Beschichtungsverfahren mehr als aufgehoben. Aus den oben genannten Gründen hat daher auch das Chrom als Beschichtungsmaterial keinen Eingang in die Praxis finden und nicht die üblichen dickeren Edelmetallschichten ersetzen können.

Aufgabe der Erfindung ist es, den hohen Bedarf an Edelmetall bei der Beschichtung von Molybdän zu verringern, dabei den günstigen Übergangswiderstand, die gute Haftfestigkeit und die bekannten anderen Vorteile der Edelmetalle zu bewahren, außerdem aber die oben genannten Nachteile anderer Stoffe und Verfahren, wie mangelnde Ätzbeständigkeit, höheren Aufwand bei der Vorbereitung des Basismaterials, mechanische Empfindlichkeit, schwankende Übergangswiderstände oder Unwirtschaftlichkeit zu vermeiden.

Diese Aufgabe wird bei Molybdän, das mit einem Edelmetall beschichtet ist, erfindungsgemäß dadurch gelöst, daß das Edelmetall in einer Schichtdicke von 0,02 ... 1,0 µm, vorzugsweise 0,1 wm, über eine Zwischenschicht aus Chrom mit einer Schichtdicke von 0,5 ... 10,0 µm, vorzugsweise 1,5 µm, auf das Molybdän aufgebracht ist.

Mit der Erfindung wird erreicht, daß der Bedarf an Edelmetall bis auf einen fast um zwei Größenordnungen geringeren Betrag verringert werden kann, wobei der Anteil der Kosten des Edelmetalls am gesamten Verfahren nunmehr von untergeordneter Bedeutung ist. Zugleich weist die Schichtenfolge aber trotz des geringeren Edelmetallanteils eine ausgezeichnete Ätzbeständigkeit gegenüber den bekannten Ätzlösungsgemischen aus Salpetersäure, Flußsäure, Essigsäure und gegebenenfalls Phosphorsäure auf und zeigt überraschend gute und gleichmäßige Übergangswiderstände. Ein weiterer Vorteil der Chrom-Gold-Schichtenfolge gegenüber reinen Edelmetallbeschichtungen, zum Beispiel Goldbeschichtungen, wird durch ihre bessere Verschleißbeständigkeit erzielt. Da gleichzeitig bei der Herstellung der Schichtenfolge die bekannten Vorteile galvanischer Verfahren ausgenutzt und aufwendige Aufdampfverfahren vermieden werden können, ist die Anwendung der Schichtenfolge gemäß der Erfindung außerordentlich wirtschaftlich und für Edelmetalle, wie Gold, Silber, Platin, Palladium, Rhodium, Ruthenium, geeignet.

Es kann vermutet werden, daß die ausgezeichneten Eigenschaften der Schichtenfolge nach der Erfindung auf einer Diffusion des Edelmetalls in die Chromoberfläche beruhen, die dadurch gegen unerwünschte Oxidationsvorgänge stabilisiert wird. Durch eine Herabsetzung der Elektronenaustrittsarbeit wird auch der Übergangswiderstand entsprechend verringert.

Ein weiterer Teil der Erfindung wird in einem Verfahren gesehen, mit dem die Schichtenfolge aus Molybdän, Chrom und Edelmetall in vorteilhafter Weise hergestellt wird. Dieses Verfahren ist gekennzeichnet durch die Reihenfolge nachstehender - teilweise bekannter - Verfahrensschritte :
a) Vorentfettung des Molybdäns in einem organischen Lösungsmittel
b) Spülen in Wasser
c) Reinigungsätzen des Molybdäns
d) Spülen in Wasser
e) Wiederholen des Reinigungsätzens gemäß c)
f) Spülen in Wasser
g) Behandeln in einem alkalischen Entfettungsbad
h) Spülen in Wasser
i) Aktivierung der Molybdänoberfläche
j) Galvanisches Beschichten des Chroms
k) Spülen in Wasser
I) Kathodische Aktivierung der Chromschicht
m) Spülen in Wasser
n) Galvanisches Beschichten des Edelmetalls
o) Spülen in Wasser
p) Tempern der aufgebrachten Beschichtungen unter einem Wasserstoff-Schutzgas

Es hat sich als vorteilhaft erwiesen, den Verfahrensschritt c) in einer Lösung aus 1 Volumenteil konzentrierter Schwefelsäure, 1 Volumenteil konzentrierter Salpetersäure und 3 Volumenteilen konzentrierter Phosphorsäure bei Raumtemperatur während einer Dauer von 15 vorzunehmen und den Verfahrensschritt g) bei einer Stromdichte von etwa 20 A/dm² bei Raumtemperatur während einer Dauer von 30 s ablaufen zu lassen. Ebenso ist es zweckmäßig, beim Verfahrensschritt i) die Molybdänoberfläche in konzentrierter Salzsäure bei Raumtemperatur während einer Dauer von etwa 15 s zu aktivieren; gemäß j) das Molybdän mit Chrom in einem Bad aus 400 g Cr₂0₃ und 4 g H₂S0₄ je Liter bei einer Stromdichte von 15 A/dm² bei einer Temperatur von 50 ± 5 °C während einer Dauer von 8 min zu beschichten ; gemäß 1) die Chromschicht in 1 ... 15 %iger Schwefelsäure, vorzugsweise 8 %iger Schwefelsäure, bei einer Stromdichte von 2 ... 40 A/dm², vorzugsweise 20 A/dm², bei Raumtemperatur während einer Dauer von 2 ... 60 s, vorzugsweise 20 s, kathodisch zu aktivieren ; gemäß n) die Chromschicht mit Gold in einem schwachsauren bis neutralen üblichen Goldbad bei einer Deckstromdichte von etwa 3 A/dm² bei einer Temperatur von 50 ± 5 °C während einer Dauer von 10 s zu beschichten ; gemäß n) die Chromschicht mit Silber in einem cyanidischen Vorsilberbad bei einer Deckstromdichte von etwa 2 A/dm² bei einer Temperatur von 20 ± 3 °C während einer Dauer von 20 s zu beschichten ; gemäß n) die Chromschicht mit Platin in einem sauren Bad bei einer Deckstromdichte von etwa 3 A/dm² bei einer Temperatur von 50 ± 5 °C während einer Dauer von 15 s zu beschichten ; gemäß n) die Chromschicht mit Palladium in einem neutralen Bad bei einer Deckstromdichte von etwa 3 A/dm² bei einer Temperatur von 45±5 °C während einer Dauer von 15 s zu beschichten; gemäß n) die Chromschicht mit Rhodium in einem sauren Bad bei einer Deckstromdichte von etwa 3 A/dm² bei einer Temperatur von 50 ± 5 °C während einer Dauer von 25 s zu beschichten ; gemäß n) die Chromschicht mit Ruthenium in einem sauren Bad bei einer Deckstromdichte von etwa 3 A/dm² bei einer Temperatur von 70 ± 5 °C während einer Dauer von 20 s zu beschichten ; gemäß p) die aufgebrachten Beschichtungen bei einer Temperatur von 500 ... 1 100 °C, vorzugsweise bei Gold, Platin, Palladium, Rhodium und Ruthenium bei einer Temperatur von etwa 750 °C, vorzugsweise bei Silber bei einer Temperatur von etwa 950 °C, während einer Dauer von 10 min zu tempern.

## Patentansprüche

1. Mit Edelmetall beschichtetes Molybdän, dadurch gekennzeichnet, daß das Edelmetall in einer Schichtdicke von 0,02... 1,0 µm, vorzugsweise 0,1 µm, über eine Zwischenschicht aus Chrom mit einer Schichtdicke von 0,5 ... 10,0 µm, vorzugsweise 1,5 µm, auf das Molybdän aufgebracht ist.

2. Mit Edelmetall beschichtetes Molybdän nach Anspruch 1, dadurch gekennzeichnet, daß als Edelmetall Gold, Silber, Platin, Palladium, Rhodium oder Ruthenium verwendet wird.

3. Verfahren zum galvanischen Beschichten von Molybdän mit einer Schichtenfolge gemäß Anspruch 1 oder 2, gekennzeichnet durch die Reihenfolge nachstehender - teilweise bekannter - Verfahrensschritte :
a) Vorentfettung des Molybdäns in einem organischen Lösungsmittel
b) Spülen in Wasser
c) Reinigungsätzen des Molybdäns
d) Spülen in Wasser
e) Wiederholen des Reinigungsätzens gemäß c)
f) Spülen in Wasser
g) Behandeln in einem alkalischen Entfettungsbad
h) Spülen in Wasser
i) Aktivierung der Molybdänoberfläche
j) Galvanisches Beschichten des Chroms
k) Spülen in Wasser
I) Kathodische Aktivierung der Chromschicht
m) Spülen in Wasser
n) Galvanisches Beschichten des Edelmetalls
o) Spülen in Wasser
p) Tempern der aufgebrachten Beschichtungen unter einem Wasserstoff-Schutzgas

4. Verfahren nach Anspruchs, dadurch gekennzeichnet, daß gemäßc) in einer Lösung aus 1 Volumenteil konzentrierter Schwefelsäure, 1 Volumenteil konzentrierter Salpetersäure und 3 Volumenteilen konzentrierter Phosphorsäure bei Raumtemperatur während einer Dauer von 15 s geätzt wird.

5. Verfahren nach Anspruch 3, dadurch gekennzeichnet, daß gemäß g) bei einer Stromdichte von etwa 20 A/dm² bei Raumtemperatur während einer Dauer von 30 s behandelt wird.

6. Verfahren nach Anspruch 3, dadurch gekennzeichnet, daß gemäß i) die Molybdänoberfläche in konzentrierter Salzsäure bei Raumtemperatur während einer Dauer von etwa 15 s aktiviert wird.

7. Verfahren nach Anspruch 3, dadurch gekennzeichnet, daß gemäß j) das Molybdän mit Chrom in einem Bad aus 400 g CrO₃ und 4 g H₂S0₄ je Liter bei einer Stromdichte von 15 A/dm² bei einer Temperatur von 50 ± 5 °C während einer Dauer von 8 min beschichtet wird.

8. Verfahren nach Anspruch 3, dadurch gekennzeichnet, daß gemäß I) die Chromschicht in 1 ... 15 %iger Schwefelsäure, vorzugsweise 8 %iger Schwefelsäure, bei einer Stromdichte von 2 ... 40 A/dm², vorzugsweise 20 A/dm², bei Raumtemperatur während einer Dauer von 2 ... 60 s, vorzugsweise 20 s, kathodisch aktiviert wird.

9. Verfahren nach Anspruch 3, dadurch gekennzeichnet, daß gemäß n) die Chromschicht mit Gold in einem schwach sauren bis neutralen üblichen Goldbad bei einer Deckstromdichte von etwa 3 A/dm² bei einer Temperatur von 50 ± 5 °C während einer Dauer von 10 beschichtet wird.

10. Verfahren nach Anspruch 3, dadurch gekennzeichnet, daß gemäß n) die Chromschicht mit Silber in einem cyanidischen Vorsilberbad bei einer Deckstromdichte von etwa 2 A/dm² bei einer Temperatur von 20 ± 3 °C während einer Dauer von 20 s beschichtet wird.

11. Verfahren nach Anspruch 3, dadurch gekennzeichnet, daß gemäß n) die Chromschicht mit Platin in einem sauren Bad bei einer Deckstromdichte von etwa 3 A/dm² bei einer Temperatur von 50 ± 5 °C während einer Dauer von 15 s beschichtet wird.

12. Verfahren nach Anspruch 3, dadurch gekennzeichnet, daß gemäß n) die Chromschicht mit Palladium in einem neutralen Bad bei einer Deckstromdichte von etwa 3 A/dm² bei einer Temperatur von 45 ± 5 °C während einer Dauer von 15 s beschichtet wird.

13. Verfahren nach Anspruch 3, dadurch gekennzeichnet, daß gemäß n) die Chromschicht mit Rhodium in einem sauren Bad bei einer Deckstromdichte von etwa 3 A/dm² bei einer Temperatur von 50 ± 5 °C während einer Dauer von 25 s beschichtet wird.

14. Verfahren nach Anspruch 3, dadurch gekennzeichnet, daß gemäß n) die Chromschicht mit Ruthenium in einem sauren Bad bei einer Deckstromdichte von etwa 3 A/dm² bei einer Temperatur von 70 ± 5 °C während einer Dauer von 20 s beschichtet wird.

15. Verfahren nach Anspruch 3, dadurch gekennzeichnet, daß gemäß p) die aufgebrachten Beschichtungen bei einer Temperatur von 500 ... 1 100 °C, vorzugsweise bei Gold, Platin, Palladium, Rhodium und Ruthenium bei einer Temperatur von etwa 750 °C, vorzugsweise bei Silber bei einer Temperatur von etwa 950 °C, während einer Dauer von 10 min getempert werden.

## Claims

1. Molybdenum coated with precious metal, characterised thereby, that the precious metal is applied onto the molybdenum in a layer thickness of 0.02 to 1.0 microns, preferably 0.1 microns, over an intermediate layer of chrome with a layer thickness of 0.5 to 10.0 microns, preferably 1.5 microns.

2. Molybdenum coated with precious metal according to claim 1, characterised thereby, that gold, silver, platinum, palladium, rhodium or ruthenium is used as precious metal.

3. Process for the electro-plating of molybdenum with a layer sequence according to claim 1 or 2 characterised by the sequence of the following, partially known process steps :
a) Preliminary degreasing of the molybdenum in an organic solvent,
b) rinsing in water,
c) etching clean of the molybdenum,
d) rinsing in water,
e) repeating the etching clean according to c),
f) rinsing in water,
g) treating in an alkaline degreasing bath,
h) rinsing in water,
i) activation of the molybdenum surface,
j) electro-plating with chrome,
k) rinsing in water,
I) cathodic activation of the chrome layer,
m) rinsing in water,
n) electro-plating with the precious metal,
o) rinsing in water and
p) heating of the applied coatings under a protective hydrogen gas.

4. Process according to claim 3, characterised thereby, that etching according to c) is done at room temperature for a duration of 15 seconds in a solution of 1 part by volume of concentrated sulfuric acid, 1 part by volume of concentrated nitric acid and 3 parts by volume of concentrated phosphoric acid.

5. Process according to claim 3, characterised thereby, that treating according to g) is done at room temperature for a duration of 30 seconds at a current density of about 20 amps per square decimetre.

6. Process according to claim 3, characterised thereby, that the molybdenum surface is activated according to i) in concentrated hydrochloric acid at room temperature for a duration of about 15 seconds.

7. Process according to claim 3, characterised thereby, that the molybdenum is coated according to j) with chrome in a bath of 400 grams of Cr0₃ and 4 grams of H₂S0₄ per litre at a current density of 15 amps per square decimetre at a temperature of 50 ± 5 °C for a duration of 8 minutes.

8. Process according to claim 3, characterised thereby, that the chrome layer is cathodically activated according to 1) in 1 to 15 % sulfuric acid, preferably 8 % sulfuric acid, at a current density of 2 to 40 amps per square decimetre, preferably 20 amps per square decimetre, at room temperature for a duration of 2 to 60 seconds, preferably 20 seconds.

9. Process according to claim 3, characterised thereby, that the chrome layer is coated according to n) with gold in a slightly acidic to neutral usual gold bath at a surface current density of about 3 amps per square decimetre at a temperature of 50 ± 5 °C for a duration of 10 seconds.

10. Process according to claim 3, characterised thereby, that the chrome layer is coated according to n) with silver in a cyanidic preliminary silver bath at a surface current density of about 2 amps per square decimetre at a temperature of 20 ± 3 °C for a duration of 20 seconds.

11. Process according to claim 3, characterised thereby, that the chrome layer is coated according to n) with platinum in an acidic bath at a surface current density of about 3 amps per square decimetre at a temperature of 50 ± 5 °C for a duration of 15 seconds.

12. Process according to claim 3, characterised thereby, that the chrome layer is coated according to n) with palladium in a neutral bath at a surface current density of about 3 amps per square decimetre at a temperature of 45 ± 5 °C for a duration of 15 seconds.

13. Process according to claim 3, characterised thereby, that the chrome layer is coated according to n) with rhodium in an acidic bath at a surface current density of about 3 amps per square decimetre at a temperature of 50 ± 5 °C for a duration of 25 seconds.

14. Process according to claim 3, characterised thereby, that the chrome layer is coated according to n) with ruthenium in an acidic bath at a surface current density of about 3 amps per square decimetre at a temperature of 70 ± 5 °C for a duration of 20 seconds.

15. Process according to claim 3, characterised thereby, that the applied coatings are heated according to p) for a duration of 10 minutes at a temperature of 500 to 1 100 °C, preferably at a temperature of about 750 °C in the case of gold, platinum, palladium, rhodium and ruthenium and preferably at a temperature of about 950 °C in the case of silver.

## Revendications

1. Molybdène enduit de métal précieux, caractérisé en ce que le métal précieux est appliqué en couche de 0,02 1,0 µm, de préférence de 0,1 µm d'épaisseur, sur une couche intermédiaire de chrome de 0,5 à 10,0 µm, de préférence de 1,5 µm d'épaisseur, appliquée sur le molybdène.

2. Molybdène enduit de métal précieux selon la revendication 1, caractérisé en ce que le métal précieux utilisé est l'or, l'argent, le platine, le palladium, le rhodium ou le ruthénium.

3. Procédé pour le recouvrement de molybdène par une série de couches selon l'une des revendications 1 ou 2, caractérisé par la succession des opérations suivantes :
a) Dégraissage préalable de molybdène dans un solvant organique
b) rinçage à l'eau
c) attaque chimique pour le nettoyage du molybdène
d) rinçage à l'eau
e) nouvelle attaque chimique pour le nettoyage du molybdène selon c)
f) rinçage à l'eau
g) traitement dans un bain de dégraissage alcalin
h) rinçage à l'eau
i) activation de la surface du molybdène
j) application du chrome par galvanisation
k) rinçage à l'eau
I) activation cathodique de la couche de chrome
m) rinçage à l'eau
n) application du métal précieux par galvanisation
o) rinçage à l'eau
p) recuit des couches appliquées sous atmosphère protectrice d'hydrogène.

4. Procédé selon la revendication 3, caractérisé en ce que, pour l'opération c), l'attaque chimique est effectuée, au moyen d'une solution composée d'un volume d'acide sulfurique concentré, d'un volume d'acide nitrique concentré et de trois volumes d'acide sulfurique concentré, à la température ambiante pendant une durée de 15 sec.

5. Procédé selon la revendication 3, caractérisé en ce que, pour l'opération g), le traitement s'effectue avec une densité de courant de l'ordre de 20 A/dm² à la température ambiante pendant une durée de 30 sec.

6. Procédé selon la revendication 3, caractérisé en ce que, pour l'opération i), la surface de molybdène est activée dans de l'acide chlorhydrique concentré à la température ambiante pendant une durée de 15 sec. environ.

7. Procédé selon la revendication 3, caractérisé en ce, pour l'opération j), le molybdène est recouvert de chrome dans un bain composé de 400 g de Cr₂0₃ et de 4 g de H₂SO₄ par litre, avec une densité de courant de 15 A/dm² à une température de 50 ± 5 °C pendant une durée de 8 min.

8. Procédé selon la revendication 3, caractérisé en ce que, pour l'opération I), la couche de chrome est soumise à une activation cathodique dans de l'acide sulfurique de 1 à 15 %, de préférence à 8 %, avec une densité de courant de 2 à 40 A/dm², de préférence de 20 A/dm² à la température ambiante pendant une durée de 2 à 60 sec., de préférence de 20 sec.

9. Procédé selon la revendication 3, caractérisé en ce que, pour l'opération n), la couche de chrome est recouverte d'or dans un bain d'or usuel d'acidité allant de faiblement acide à neutre avec une densité de courant de l'ordre de 3 Aldm² à une température de 50 ± 5 °C pendant une durée de 10 sec.

10. Procédé selon la revendication 3, caractérisé en ce que, pour l'opération n), la couche de chrome est recouverte d'argent dans un bain d'argent, préalable au cyanure avec une densité de courant de l'ordre de 2 A/dm² à une température de 20 ± 3 °C pendant une durée de 20 sec.

11. Procédé selon la revendication 3, caractérisé en ce que, pour l'opération n), la couche de chrome est recouverte de platine dans un bain acide avec une densité de courant de l'ordre de 3 Aldm² à une température de 50 ± 5 °C pendant une durée de 15 sec.

12. Procédé selon la revendication 3, caractérisé en ce que, pour l'opération n), la couche de chrome est recouverte de palladium dans un bain neutre avec une densité de courant de l'ordre de 3 Aldm² à une température de 45 ± 5 °C pendant une durée de 15 sec.

13. Procédé selon la revendication 3, caractérisé en ce que, pour l'opération n), la couche de chrome est recouverte de rhodium dans un bain acide avec une densité de courant de l'ordre de 3 Aldm² à une température de 50 ± 5 °C pendant une durée de 25 sec.

14. Procédé selon la revendication 3, caractérisé en ce que, pour l'opération n), la couche de chrome est recouverte de ruthénium dans un bain acide avec une densité de courant de l'ordre de 3 Aldm² à une température de 70 ± 5 °C pendant une durée de 20 sec.

15. Procédé selon la revendication 3, caractérisé en ce que, pour l'opération p), les couches appliquées sont soumises pendant une durée de 10 min, à un recuit effectué de préférence à une température de 500 à 1 100 °C, de préférence de 750 °C pour l'or, le platine, le palladium, le rhodium et le ruthénium et à une température de 950 °C de préférence pour l'argent.
